# EUROPÄISCHE PATENTSCHRIFT

(11) **EP 0 013 369 B1**
(45) Veröffentlichungstag und Bekanntmachung des Hinweises auf die Patenterteilung: **28.03.1984**
(21) Anmeldenummer: 79105126.1
(22) Anmeldetag: 13.12.1979
(51) Int. Cl.: D06P 3/32, D06P 1/60

(54) **Verfahren zum Färben von Narbenleder**
Process for dyeing grain leather
Procédé de teinture de cuir à fleur

(30) Priorität: 29.12.1978 DE 2856628
(43) Veröffentlichungstag der Anmeldung: 23.07.1980
(73) Patentinhaber: BASF Aktiengesellschaft, 67063 Ludwigshafen (DE)
(72) Erfinder: Lach, Dietrich, Dr. Dipl.-Chem., D-6701 Friedelsheim (DE); Streicher, Rolf, D-6520 Worms (DE); Feichtmayr, Franz, Dr. Dipl.-Chem., D-6700 Ludwigshafen (DE)

## Beschreibung

Verfahren zum Färben von Narbenleder mit anionischen Farbstoffen unter den für Ausziehverfahren üblichen Bedingungen in Gegenwart zweier bestimmter Tenside. Der kombinierte Einsatz der beiden Tenside bewirkt bei kationisch (im wesentlichen mineralisch) gegerbtem Leder eine Verbesserung der Egalität und Durchfärbung, bei anionisch (synthetisch oder vegetabilisch) gegerbtem oder nachgegerbtem Leder eine Vertiefung der Farbe.

Die allgemeine Problematik beim Färben von Leder mit den üblichen anionischen Farbstoffen ist folgende:
Bei ausschliesslich oder überwiegend kationisch gegerbtem Leder hat man mit Schwierigkeiten hinsichtlich Egalität und Durchfärbung von der Narbenseite her zu kämpfen. Zur Verbesserung werden allgemein die verschiedensten Egalisierhilfsmittel und Tenside eingesetzt. Bei anionisch gegerbtem oder nachgegerbtem Leder liegt die Problematik in der erreichbaren Farbtiefe, weil die kationischen Zentren des Leders bereits mit anionischen Gerbstoffen besetzt sind und daher keine grosse Affinität zum ebenfalls anionischen Farbstoff mehr besteht. Hier schafft der Einsatz kationischer Hilfsmittel Abhilfe. Ein Färbehilfsmittel bzw. Färbeverfahren, das beide Probleme gleichzeitig optimal löst, ist bisher nicht bekannt.

Das Färben von Leder mit sauren Farbstoffen in Gegenwart von beliebigen Tensiden ist beispielsweise aus der GB-PS 769174 bekannt. Als Tensid kommen hierfür gemäss der am 13.11.1952 bekanntgemachten deutschen Patentanmeldung B 15087 IVd/8m unter vielen anderen auch oxäthylierte Alkohole oder Amine in Betracht. Von Mischungen beider ist nirgends die Rede.

Gemäss DE-PS 667744, GB-PS 705335 und US-PS 2893811 werden oxäthylierte Amine unter anderem als Lederfärbehilfsmittel eingesetzt. Ohne besondere Massnahmen, beispielsweise intensives Walken in kurzer Flotte, dringt bei diesem Verfahren der Farbstoff von der Narbenseite her nur wenig in das Leder ein. Spätere Kratzer an dem so gefärbten Leder werden daher in sehr störender Weise sichtbar.

Gemäss US-PS 3334960 können beim Färben von stickstoffhaltigen faserigen Materialien nach dem Klotzverfahren unter vielem anderen auch Kombinationen von oxäthylierten Aminen und oxäthylierten Alkoholen als Hilfsmittel eingesetzt werden. Ein Beispiel ist dafür nicht angegeben. Das Färbebad muss dabei 4 bis 30% Carbonsäure enthalten, und das Färbegut muss nach dem Imprägnieren 10 Minuten bis 24 Stunden feucht gelagert werden. Das Verfahren erfordert also mehrere Arbeitsgänge und ist daher personal- und zeitaufwendig.

Auch aus FR-PS 783008 und DE-PS 724494 ist bereits die Mitverwendung von Kombinationen aus oxäthylierten Alkoholen und schwach oxäthylierten Aminen beim Färben von Fasermaterial, hauptsächlich Wolle, bekannt. Die Mitverwendung beim Färben von Narbenleder ergibt jedoch keine Durchfärbung.

Der Erfindung lag die Aufgabe zugrunde, ein einfaches Färbeverfahren und ein Färbehilfsmittel für Narbenleder zu entwickeln, das alle genannten Probleme gleichzeitig löst, das also bei ganz oder überwiegend kationisch gegerbtem Narbenleder zu hoher Egalität und guter Durchfärbung und bei anionisch gegerbtem oder nachgegerbtem Leder gleichzeitig, d. d. neben Egalität und Durchfärbung, auch zu tiefen Farbtönen führt.

Die Lösung dieser Aufgabe wurde in einem Verfahren gemäss Anspruch 1 und dessen speziellen Ausführungsformen gemäss den Ansprüchen 2 und 3 gefunden.

Man erhält erfindungsgemäss mit ein und derselben Tensidlösung bei jeder Lederfärbung mit anionischen Farbstoffen unabhängig davon, wie das Leder gegerbt wurde, egal und auch von der Narbenseite her tief eingedrungene Färbungen, und zwar auch in satten Farbtönen. Bisher mussten dazu je nach Lederart verschiedene Hilfsmittel eingesetzt werden.

Das Tensidgemisch kann bei kationisch gegerbtem Leder vor dem Farbstoff oder gleichzeitig mit ihm eingesetzt werden. Bevorzugt wird die gleichzeitige Zugabe. Bei anionisch gegerbtem oder nachgegerbtem Leder lässt man den Farbstoff zweckmässig 5 bis 90, vorzugsweise 15 bis 30 Minuten vorlaufen und gibt dann die Tensidmischung zu.

Narbenleder besitzt den natürlichen Narben, der bekanntlich schwieriger einzufärben und durchzufärben ist als die Fleischseite und als Leder mit geschliffener Oberfläche.

Mit «Färben von Leder» ist hier das Lederfärben im engeren Sinne, also mit auf die Lederfaser aufziehenden Farbstoffen, nicht das Zurichten von Leder mit Deckfarben und das Lackieren gemeint.

Anionische Farbstoffe sind solche mit einem oder mehreren Säureresten, meist Sulfonsäureresten. Gemäss Ullmann, Enzyklopädie der Technischen Chemie, Band 11, Seite 573, gehören dazu folgende Farbstoffklassen, die auf den Seiten 574 und 575 sowie insbesondere auf den dort genannten Seiten im Band 4 näher beschrieben sind: Saure Farbstoffe, Substantive Farbstoffe, Entwicklungs-, Beizen- und Metallkomplexfarbstoffe. Sie sind dank ihrer guten Echtheiten in der Lederfärberei die gebräuchlichsten Farbstoffe.

Kationisch gegerbtes Leder ist im wesentlichen mit mineralischen Gerbstoffen gegerbtes Leder. Mineralische Gerbstoffe bestehen vor allem aus Salzen des dreiwertigen Chroms, daneben auch des Aluminiums und des vierwertigen Zirkons.

Andere Salze, z. B. des Eisens, Titans, Cers und Zinns, sind zwar im Prinzip brauchbar, spielen aber in der Praxis aus technischen oder wirtschaftlichen Gründen keine nennenswerte Rolle. Die mineralischen Gerbstoffe sind im Ullmann, Band 11, Seiten 604-608, näher beschrieben. Es gibt ferner auch kationische synthetische Gerbstoffe, die a. a. O. Seite 598, sowie kationische Harzgerbstoffe auf Dicyandiamid-Basis, die a. a. O. Seite 602 beschrieben sind. Deren Bedeutung tritt aber gegenüber den mineralischen, insbesondere den Chromgerbstoffen, in den Hintergrund. Man kann also die Begriffe: «kationischer» und «mineralischer» Gerbstoff für praktische Zwecke weitgehend als synonym ansehen.

Mit einem anionisch gegerbten oder nachgegerbten Leder ist ein Leder gemeint, das mit vegetabilischen oder mit anionischen synthetischen Gerbstoffen gegerbt oder nachgegerbt wurde und mehr als 6%, bezogen auf das Trockengewicht der Haut, an vegetabilischen und/oder anionischen synthetischen Gerbstoffen enthält.

Vegetabilische Gerbstoffe sind die ältesten Gerbstoffe überhaupt und bedürften daher hier eigentlich keiner Definition. Als wichtigste seien genannt: Extrakte aus der Rinde verschiedenster Baumarten (vor allem Eiche, Fichte, Mimosa, Mangrove), aber auch aus dem Kernholz (Quebracho, Kastanie, Eiche) sowie aus Blättern und/oder Blattstielen (Sumach, Gambir) oder auch aus Früchten (Algarobilla, Bablah, Divi-divi, Myrobalane, Valonea). Sie sind im Ullmann, Band 11, Seiten 585-595, näher beschrieben.

Die anionischen synthetischen Gerbstoffe bestehen im wesentlichen aus den sogenannten Syntanen, also Kondensaten von phenolischen und/oder sulfonierten Aromaten mit Formaldehyd, wobei die Sulfonierung vor oder nach der Kondensation durchgeführt sein kann. Sie sind im Ullmann, Band 11, Seiten 595-600, beschrieben. Ferner gehören die auf Seite 777 beschriebenen Ligninsulfonate dazu. Ihnen ist gemeinsam, dass sie einen mehr oder weniger ausgeprägten anionischen Charakter haben, den sie damit gegerbtem oder nachgegerbtem (falls die zur Nachgerbung eingesetzte Gerbstoffmenge dazu ausreicht, also mehr als etwa 6 Gewichtsprozent, bezogen auf das Trockengewicht, beträgt) Leder vermitteln.

Beispiele für erfindungsgemäss als Tensid brauchbare, 3- bis 120-, vorzugsweise 60- bis 100fach oxäthylierte aliphatische Alkohole mit 9 bis 24, vorzugsweise 10 bis 18 Kohlenstoffatomen (Gruppe a) sind: die entsprechenden Oxäthylierungsprodukte von natürlichem Talgfettalkohol, synthetischem Talgfettalkohol, Cg/Cₙ Oxoalkohol, C₁₃/C₁₅ Oxoalkohol.

Als Beispiele für die erfindungsgemäss als Tensid der Gruppe b brauchbaren 6- bis 80-, vorzugsweise 9- bis 30fach oxäthylierten aliphatischen primären oder sekundären Amine mit 8 bis 20, vorzugsweise 12 bis 18 Kohlenstoffatomen pro Alkylgruppe seien genannt: die entsprechenden Oxäthylierungsprodukte von Octylamin, Nonylamin, Tridecylamin, Oleylamin, Stearylamin, 2- Äthylhexylamin, Di-tridecylamin. Die Färbebedingungen sind die für Ausziehverfahren üblichen, d. h. man färbt im Fass oder Färbeapparat während 30 bis 180, vorzugsweise 60 bis 120 Minuten bei 5 bis 60, vorzugsweise 20 bis 50° C, einer Flottenlänge von 50 bis 500, vorzugsweise 100 bis 200% und einer Gesamttensidmenge (a+b) von 0,3 bis 3, vorzugsweise 0,5 bis 2%, bezogen auf Falzgewicht. Das Gewichtsverhältnis von oxäthyliertem Alkohol (Komponente a) zu oxäthyliertem Amin (Komponente b) beträgt 1:4 bis 4:1, vorzugsweise 2:1:
Die erfindungsgemässe Tensidmischung kommt zweckmässig in Form einer 10- bis 90-, vorzugsweise 40- bis 80gewichtsprozentigen wässrigen Lösung in den Handel.

Die in den folgenden Beispielen genannten Teile und Prozente beziehen sich auf das Gewicht.

### Beispiel 1

Zwei aus benachbarten Teilen einer Haut geschnittene Stücke von 100 Gewichtsteilen eines auf übliche Weise chromgegerbten Rindleders der Falzstärke 1,5mm wurden in mit 100 Teilen Wasser gefüllten Wackerfässern mit 2 Teilen Natriumformiat und 0,5 Teilen Natriumbicarbonat 60 Minuten bei 30° C gewalkt. Danach besass die Entsäuerungsflotte einen pH-Wert von 4,8. Nun wurden die Leder 5 Minuten mit frischem Wasser gespült. Anschliessend wurde das Leder A in 50° C warmer Flotte von 150% Länge mit 2 Teilen einer 70prozentigen wässrigen Tensidmischung und 1 Teil des Farbstoffs 4-Chloranilin 1,8,3,6-Aminonaphtholdisulfosäure ← 4,4'-Diaminodiphenyl- amin-2-sulfosäure → 3-Hydroxydiphenylamin behandelt. Die Tensidmischung bestand aus 30 Teilen eines mit 80 Mol Äthylenoxid umgesetzten Talgfettalkohols, 40 Teilen eines mit 12 Mol Äthylenoxid umgesetzten Oleylamins und 30 Teilen Wasser. Danach wurden 4 Teile eines handelsüblichen Fettungsmittels auf Spermölbasis zugesetzt, nochmals 60 Minuten gewalkt und mit 0,5 Teilen Ameisensäure angesäuert. Nachdem das Leder noch 20 Minuten gewalkt worden war, wurde es aus der Flotte genommen und in üblicher Weise fertiggestellt.

Das Leder B wurde in gleicher Weise behandelt, jedoch wurde der Färbeflotte keine Tensidmischung zugesetzt.

Nachdem die Leder getrocknet, gespänt und gestollt worden waren, wurden sie beurteilt. Leder A war deutlich besser durchgefärbt als Leder B.

### Beispiel 2

Zwei aus benachbarten Teilen einer Haut geschnittene Stücke von 100 Gewichtsteilen eines auf übliche Weise chromgegerbten Rindleders der Falzstärke 1,5mm wurden in mit 200 Teilen Wasser gefüllten Wackerfässern mit 0,2 Teilen Essigsäure von 6°Be und 0,3 Teilen des Tetranatriumsalzes der Äthylendiamintetraessigsäure 15 Minuten bei 40° C gewalkt. Anschliessend wurden die Leder in 100 Teilen Wasser mit 2 Teilen Natriumsulfit und 1 Teil Natriumformiat 60 Minuten bei 40°C durch Walken im Wackerfass entsäuert (EndpH-Wert: 4,9). Danach wurden die Leder in 30 Teilen Wasser mit 6 Teilen Mimosaextrakt, 6 Teilen Sumachextrakt, 6 Teilen eines synthetischen Gerbstoffs .auf Basis Phenolsulfonsäure, 1 Teil Natriumformiat, 0,3 Teilen des Tetranatriumsalzes der Äthylendiamintetraessigsäure und 3 Teilen eines handelsüblichen Fettungsmittels auf Sperm- ölbais 90 Minuten bei 40° C gewalkt. Die nachgegerbten Leder wurden dann 10 Minuten mit 300 Teilen 50°C warmen Wassers gewaschen. Schliesslich wurden die Leder in 100 Teilen Wasser bei 50°C mit 2 Teilen des Farbstoffs bestehend aus dem 1:1-Kupferkomplex von gefärbt. Anschliessend wurde in die Färbeflotte des Leders A 1 Teil der in Beispiel 1 erwähnten Tensidmischung gegeben, während die Färbeflotte des Leders B nicht mit dieser Mischung versetzt wurde.

Die Leder wurden anschliessend noch 15 Minuten gewalkt und dann wie in Beispiel 1 beschrieben gefettet und fertiggestellt.

Leder A war deutlich tiefer gefärbt als Leder B, wobei auch die Egalität der Färbung des Leders A hervorragend war.

Bei den Beispielen 3 bis 6 wurde wie in Beispiel 1, bei den Beispielen 7 bis 9 wie bei Beispiel 2 beschrieben verfahren. Die Ergebnisse waren vergleichbar. Einzelheiten sind der folgenden Tabelle zu entnehmen.

## Patentansprüche

1. Verfahren zum Färben von Narbenleder mit anionischen Farbstoffen in Gegenwart von Tensiden durch Färben im Fass oder Färbeapparat unter den für Ausziehverfahren üblichen Bedingungen, ohne anschliessende Feuchtlagerung, dadurch gekennzeichnet, dass als Tensid eine Kombination von
a) einem 3- bis 120fach oxäthylierten aliphatischen Alkohol mit 9 bis 24 Kohlenstoffatomen und
b) einem 6- bis 80fach oxäthylierten aliphatischen primären oder sekundären Amin mit 8 bis 20 Kohlenstoffatomen pro Alkylgruppe
im Gewichtsverhältnis a:b wie 1:4 bis 4:1 und einer Gesamttensidmenge von 0,3 bis 3%, bezogen auf Falzgewicht, eingesetzt wird.

2. Verfahren zum Färben von Narbenleder gemäss Anspruch 1, dadurch gekennzeichnet, dass man kationisch gegerbtes Leder färbt, das zusätzlich zum kationischen Gerbstoff bis zu 6%, bezogen auf das Trockengewicht, eines anionischen Gerbstoffs enthalten kann, wobei man die Tensidkombination 0 bis 30 Minuten vor dem Farbstoff auf das Leder einwirken lässt.

3. Verfahren zum Färben von Narbenleder gemäss Anspruch 1, dadurch gekennzeichnet, dass man anionisch gegerbtes oder nachgegerbtes Leder färbt, wobei man die Tensidkombination 5 bis 90 Minuten nach dem Farbstoff auf das Leder einwirken lässt.

## Claims

1. A process for dyeing grain leather with anionic dyes in the presence of surfactants by dyeing in a drum or dyeing apparatus under the conventional conditions for exhaustion methods, without subsequent moist storage, wherein the surfactant employed is a combination of
a) an aliphatic alcohol of 9 to 24 carbon atoms oxyethylated with from 3 to 120 ethylene oxide units and
b) an aliphatic primary or secondary amine of 8 to 20 carbon atoms per alkyl group oxyethylated with from 6 to 80 ethylene oxide units,
in a weight ratio of a to b of from 1:4 to 4:1, and in a total amount of from 0.3 to 3%, based on the shaved weight.

2. A process for dyeing grain leather as claimed in claim 1, wherein cationically tanned leather is dyed which may contain, in addition to the cationic tanning agent, up to 6%, based on dry weight, of an anionic tanning agent, and the leather is treated with the surfactant combination for from 0 to 30 minutes before being treated with the dye.

3. A process for dyeing grain leather as claimed in claim 1, wherein anionically tanned or retanned leather is dyed, and the leather is treated with the surfactant combination for from 5 to 90 minutes after being treated with the dye.

## Revendications

1. Procédé pour la teinture de cuirs grenés avec des colorants anioniques en présence d'agents tensio-actifs par une teinture en cuve ou dans un appareil de teinture dans les conditions usuelles pour un procédé par extraction, non suivie d'un stockage humide, caractérisé en ce que l'on emploie en tant que substance tensio-active une combinaison de:
a) un alcohol aliphatique en C₉ à C₂₄ 3 à 120 fois éthoxylé et
b) une amine aliphatique primaire ou secondaire à groupe(s) alkyle en C₈ à C₂₀ 6 à 80 fois éthoxylée
dans un rapport pondéral de a à b de 1:4 à 4:1 et en une proportion globale d'agent tensio-actif de 0,3 à 3% par rapport au poids du cuir écharné.

2. Procédé de teinture de cuirs grenés suivant la revendication 1, caractérisé en ce que l'on teint un cuir ayant subi un tannage cationique et pouvant contenir, à côté de la substance tannante cationique, jusqu'à 6% du poids sec d'une matière tannante anionique et, avant la mise en oeuvre du colorant, on laisse agir la combinaison tensio-active pendant 0 à 30 minutes sur le cuir.

3. Procédé de teinture de cuirs grenés suivant la revendication 1, caractérisé en ce que l'on teint un cuir ayant subi un tannage anionique ou en post- tannage et on laisse agir la combinaison tensio-active pendant 5 à 90 minutes sur le cuir après le colorant.
